# FASCICULE DE BREVET EUROPEEN

(11) **EP 1 624 767 B1**
(45) Date de publication et mention de la délivrance du brevet: **24.12.2008**
(21) Numéro de dépôt: 04742662.2
(22) Date de dépôt: 06.05.2004
(51) Int. Cl.: A41D 31/00

(54) **SURFACE TEXTILE UTILISABLE POUR LA REALISATION DE VETEMENTS DE PROTECTION, NOTAMMENT POUR SAPEURS-POMPIERS ET COMPLEXES MULTICOUCHES COMPRENANT CETTE SURFACE**
TEXTILE FLÄCHE FÜR SCHUTZBEKLEIDUNG, INSBESONDERE FÜR FEUERWEHRMÄNNER, UND MEHRLAGIGE SYSTEME MIT DIESER FLÄCHE
TEXTILE SURFACE WHICH CAN BE USED TO PRODUCE PROTECTIVE CLOTHING, IN PARTICULAR, FOR FIRE FIGHTERS, AND MULTILAYER COMPLEXES COMPRISING SAID SURFACE

(30) Priorité: 06.05.2003 FR 0305486
(43) Date de publication de la demande: 15.02.2006
(73) Titulaire: KERMEL, 68000 Colmar (FR)
(72) Inventeur: THIRIOT, Laurent, F-68280 Andolsheim (FR)
(74) Mandataire: Hennion, Jean-Claude
(86) Numéro de dépôt international: PCT/FR2004/001103
(87) Numéro de publication internationale: WO 2004/098329

(56) Documents cités:
- WO-A-02/36870
- DE-U- 20 006 448
- FR-A- 1 213 415
- FR-A- 2 792 011
- US-B1- 6 296 023
- US-B1- 6 358 608
- "TEJIDOS ESTAMBRIL, S.A., FAMILLES DE FIBRES NOMEX" TEJIDOS ESTAMBRIL, décembre 2001 (2001-12), XP002243751 Extrait de l'Internet: URL:http://www.estambril.com/frances/fibra s.htm> [extrait le 2003-06-10]

## Description

### Domaine technique

La présente invention a trait aux étoffes, en feuille ou nappe, destinées à réaliser des vêtements protecteurs , notamment des vestes d'intervention de personnes destinées à être soumises à des conditions extrêmes , notamment dans le cas d'incendie.

Elle a trait notamment à un nouveau type de matériau utilisable pour réaliser des vêtements de sapeurs-pompiers , sans pour cela exclure d'autres applications.

Ainsi la surface textile selon l'invention trouve une application dans tous les cas où l'on se trouve en présence de conditions extrêmes , par exemple lors d'un incendie, et plus généralement pour assurer une protection contre une source de chaleur élevée.

### Techniques antérieures

Dans la suite de la description, l'invention sera décrite pour une application particulière , à savoir celle de la réalisation de vestes d'intervention de sapeurs-pompiers.

Il est évident que cela n'est pas limitatif et qu'un tel matériau pourrait être utilisé pour d'autres applications, et dans tous les cas où l'on se trouve en présence de conditions extrêmes , par exemple lors d'un incendie.

A ce jour , pour réaliser des vestes d'intervention, on utilise des structures multicouches qui , d'une manière générale , ainsi que cela ressort de la figure 1 annexée, se composent en général de quatre éléments , à savoir :
- un textile externe (A) ;
- une membrane imper-respirante (B), en général associée à un support (B') ;
- une barrière thermique (C) constituée généralement par un feutre aiguilleté ; et
- une doublure de finition (D).

La réalisation de tels matériaux complexes utilisables dans des conditions extrêmes , est parfaitement connue pour un homme de métier et ressort notamment du document FR.A.1.213.415.

Depuis , de telles structures ont évolué en faisant appel notamment à des matériaux textiles résistant à la chaleur et au feu , à base de polyamide aromatique ou polyamide imide.

Parmi ces matières synthétiques les plus connues , on peut citer , dans la famille des polyamides aromatiques , les fils ou fibres para-aramides , telles que commercialisés par la Société DU PONT DE NEMOURS sous la dénomination « KEVLAR » ou par la société TEIJIN sous les marques « TWARON » et «TECHNORA» . De tels polymères , qui peuvent donc se présenter sous la forme de fibres , fils, ou autres structures , ont fait l'objet de nombreuses publications parmi lesquelles on peut citer le document US.3.063.966.

Parmi les matériaux résistant également à la chaleur , et qui font partie de la famille des méta-aramides , on peut citer le polymère commercialisé par la Société KERMEL sous la même dénomination , les fibres commercialisées sous la marque « NOMEX » par la société DUPONT DE NEMOURS et celles commercialisées sous la marque « CONEX » par la société TEIJIN. Le document FR-A-2 792 011 divulgue des tissus techniques non-feu à base de ces fibres.

Comme indiqué précédemment , invention concerne donc ie secteur de la réalisation de matériaux multicouches tel qu'illustré à la figure 1.

Dans ces matériaux , un problème se pose en ce qui concerne la barrière thermique , généralement constituée par un feutre aiguilleté.

En effet , les complexes proposés à ce jour ont un inconvénient qui réside essentiellement dans le fait que les vêtements réalisées manquent de confort tant sur le plan physique que sur le plan physiologique.

De plus, dans certaines conditions , ils manquent d'efficacité.

En effet , il a été rapporté qu'environ 50% des causes de décès pour les pompiers intervenant aux Etats-Unis , sont la conséquence d'un phénomène notoirement connu dans le domaine par le terme « stress thermique » , qui est un état dans lequel le corps ne peut plus maintenir une température en-dessous de 39°C, ce qui entraîne des troubles divers pouvant être , outre une perte de capacité physique, une perte de lucidité , un évanouissement ou bien un arrêt cardiaque.

Un tel état de stress est provoqué , notamment par le poids des équipements qui peut dépasser 20 kilogrammes, ainsi qu'à la capacité parfois trop isolante de leurs vêtements de protection.

### Exposé de l'invention

Or on a trouvé, et c'est ce qui fait l'objet de la présente invention, qu'il était possible de résoudre ce problème par la réalisation d'un nouveau type de matériau présentant une fonction évolutive de barrière thermique et permettant la réalisation de nouvelles structures complexes présentant un bon compromis de confort et de protection.

Ce nouveau type de matériau permet une isolation modérée en situation normale par le fait qu'il présente une faible épaisseur et une faible charge thermique , ce qui en améliore donc le confort et qui , en fonction de l'accroissement de la température , permet d'avoir une augmentation de l'isolation, cette augmentation étant localisée aux zones où la chaleur est la plus importante lorsque l'utilisateur se trouve confronté à une situation d'urgence face au feu.

D'une manière générale et compte-tenu du problème posé de réaliser une barrière thermique dans le cas d'une protection notamment pour vêtements de sapeurs-pompiers en ayant pour objectif d'améliorer le confort desdits vêtements , tant sur le plan physique que physiologique , il a été conçu selon l'invention une surface textile présentant une fonction de barrière thermique comprenant des fils de type A thermostables et présentant peu ou pas de retrait sous l'effet de la chaleur, et des fils et/ou des groupements de fils de type B présentant un retrait sous l'effet de la chaleur , caractérisée en ce que les fils et/ou groupements de fils de type B sont répartis selon au moins une direction de la surface et séparés au moins en partie par des fils de type A, de manière à ce que la surface forme des cellules en relief sous l'effet de la chaleur et de la rétraction préférentielle des fils et/ou groupements de fils de type B.

La présente invention concerne également des complexes multicouches entrant notamment dans la composition de vêtements de protection, comprenant la surface textile décrite ci-dessus.

Par fil , on peut entendre un objet multifilamentaire continu ou un filé de fibres obtenu à partir d'un unique type de fibres , ou d'un mélange de fibres. On peut entendre également un assemblage de fils continus ou de filés de fibres.

Par groupement de fils , on entend un ensemble de fils disposés de manière contiguë selon une direction donnée de la surface de l'invention. Par exemple lorsque la surface textile est une surface tissée, un groupement de fils peut être un ensemble de plusieurs fils disposés côte à côte dans le sens chaîne et/ou dans le sens trame de la surface tissée.

Par « fils de type B » on entend des fils ou des groupements de fils de type B.

De préférence les groupements de fils de type B de l'invention comprennent entre 2 et 10 fils de type B.

La répartition des fils de type B sur la surface de l'invention peut être régulière ou irrégulière , selon une direction donnée de la surface.

Selon un mode de réalisation particulier de la surface de l'invention, la réparation des fils de type B , selon au moins une direction de la surface, est régulière. Par exemple, selon une direction donnée de la surface , par exemple dans le sens chaîne d'une surface tissée , les fils de chaîne de type B sont disposés à intervalles réguliers les uns des autres.

La surface textile de l'invention est avantageusement une surface tissée ou tricotée , de préférence une surface tissée.

Lorsque la surface textile de l'invention est une surface tissée ou tricotée, les fils de type B sont des fils de chaîne et/ou des fils de trame. Ils sont répartis dans le sens machine et/ou dans le sens transversal de la surface. Ils peuvent être présents uniquement dans le sens machine , ou uniquement dans le sens transversal.

Les fils de type B sont séparés au moins en partie les uns des autres par un certain nombre de fils de type A. De préférence les fils de type B et/ou les groupements de fils de type B sont séparés par un nombre de fils de type A. compris entre 3 et 30. Par exemple, lorsque la surface de l'invention est une surface tissée , chaque fil de chaîne de type B peut être séparé par 10 à 15 fils de chaîne de type A. Le choix de ce nombre dépend notamment de la finesse des fils utilisés et de la force de rétraction intrinsèque des fils de type B.

Par fils de type A, on entend des fils thermostables présentant pas ou peu de retrait sous l'effet de la chaleur, en tout cas en retrait nettement inférieur à celui du fil de type B.

Les fils de type A de l'invention sont thermostables. Ce sont des fils ou fibres dont la perte des propriétés mécaniques et surtout le retrait sont limités après exposition à une chaleur intense. Les fils thermostatiques peuvent être réalisés en matériau synthétique artificiel ou naturel , ou en un mélange.

Les fils de type A sont de préférence des fils de type para-aramides ou PBO (polyparaphénylène-2,6-benzobisoxazole). On cite à titre d'exemple de fils de type A les fils de polyparaphénylène téréphtalamide (« KEVLAR » de DUPONT, « TWARON » et « TECHNORA » de TEIJIN).

Les fils de type B présentent de préférence une certaine thermostabilité en ceci qu'elles conservent une certaine résistance mécanique , tout en présentant une rétraction plus importante sous l'effet de la chaleur. Les fils de type B sont de préférence des fils de type méta-aramides. On cite à titre d'exemple de fils de type B les fils de polymétaphénylène isophtalamide, les fils de polyamide imide, ainsi que les fils connus sous la marque « Kermel » (KERMEL) ou « NOMEX » (DUPONT) ou « CONEX » (TEIJIN). La nature des fils de type B peut être choisie notamment en fonction de la force de rétraction souhaitée.

Les fils de type A et/ou B peuvent être constitués d'un mélange de fibres et/ou filaments , mélange intime ou mélange coeur/peau (filés de fibres à âme). Les fibres du filament du mélange peuvent comprendre différentes natures de fibres ou filaments d'un type donné. Par exemple les fils du type A peuvent être constituées en tout ou partie de différentes fibres ou filaments thermostables.

La surface de l'invention peut être constituée uniquement de fils de type A et B , mais elle peut également comprendre d'autres types de fils ou fibres.

La surface de l'invention comprend avantageusement au moins 20% en poids de fils de type A, de préférence au moins 60% en poids.

Lorsque la surface de l'invention est tissée , les fils de type B et les fils de type A peuvent être tissés de manière différente les uns des autres : par exemple les fils de type B peuvent être tissés dans une armure présentant des flottés supérieurs à ceux des fils de type A . Ceci peut permettre notamment d'obtenir une bonne souplesse de la surface , et également d'augmenter la capacité de glissement des fils de type B , lors de leur rétraction, par une plus faible retenue de ces fils dans la surface.

Selon un mode de réalisation particulier de la surface de l'invention , les fils de type B et/ou les groupements de fils de type B forment un quadrillage. Par exemple pour une surface tissée, l'ensemble des fils de type B , en chaîne et en trame , peuvent délimiter des carrés ou des rectangles contigus sur l'ensemble de la surface. Sous l'action de la chaleur et de la rétraction des fils de type B , ce sont ces carrés ou ces rectangles qui constituent les cellules en relief de la surface textile de l'invention.

Selon un autre mode de réalisation particulier de la surface de l'invention, les fils de type B et/ou les groupements de fils de type B sont disposés selon une seule direction de la surface de l'invention. Dans ce cas, sous l'action de la chaleur et de la rétraction des fils de type B , il se produit une déformation en relief de chaque portion de la surface entre les fils ou groupements de fils de type B, déformation qui peut être par exemple une alternance de zones en saillie et de zones en creux , cette alternance s'équilibrant entre deux portions de surface adjacentes.

Ainsi la surface textile de l'invention forme des cellules en relief sous l'effet de la chaleur. Par cellule on entend une portion de la surface de l'invention comprenant généralement des fils de type A , ne comprenant pas de fils de type B, et dont les bords sont formés par des fils de type B et /ou par un bord de la surface de l'invention. Par exemple, lorsque les fils de type B forment un quadrillage de la surface tissée les cellules sont des carrés délimités par les fils de type B et par les bords du tissu.

La taille des cellules peut être variable. Elle peut notamment être choisie en fonction du gain d'épaisseur souhaité de la surface sous l'effet de la chaleur. Ce gain d'épaisseur , qui correspond à la variation d'épaisseur de la surface due à la formation des cellules en relief, est d'au moins 0,5 mm et de préférence de 1 à 3mm. Même une très faible variation d'épaisseur peut être intéressante , en particulier lorsque la surface textile de l'invention est intégrée dans un complexe multicouches, puisqu'il se crée alors une couche d'air qui, même minime, augmente les caractéristiques d'isolation du complexe.

En théorie , des cellules de grande taille permettent un gain d'épaisseur supérieur et donc une plus grande isolation thermique. Cependant dans le cas de cellules de grande taille , une contexture serrée est choisie de préférence, pour permettre une meilleure résistance à l'écrasement des cellules en relief.

La contexture de la surface de l'invention peut également être variable. Elle peut notamment être choisie en fonction de la taille des cellules , tel que décrit ci-dessus. La contexture doit être choisie de manière adaptée notamment pour assurer une bonne résistance à l'écrasement des cellules en relief formées sous l'effet de la chaleur. Des cellules faisant de l'ordre de 5 mm entre deux fils ou groupement de fils de type B , présentent généralement une résistance à l'écrasement suffisante quelle que soit la contexture.

La surface de l'invention peut être obtenue par tissage ou tricotage selon une méthode connue de l'homme du métier, en choisissant judicieusement la nature de chaque fil et sa position sur la surface. Par exemple pour une surface tissée le choix de chaque fil de trame et de chaque fil de chaîne doit être réalisé en fonction de la configuration finale de la surface souhaitée. Le tricotage est avantageusement réalisé à l'aide d'un métier chaîne de type avec trameur ; dans ce cas ce sont les fils de type B qui sont introduits en trame.

La présente invention concerne également des complexes multicouches entrant notamment dans la composition de vêtements de protection , comprenant la surface textile décrite ci-dessus.

Ainsi la présente invention concerne un complexe multicouche pour vêtement de protection comprenant :
- un textile externe
- une membrane imper-respirante éventuellement associée à un support
- une surface textile telle que décrite ci-dessus
- éventuellement une barrière thermique (C)
- éventuellement une doublure de finition (D)

Dans de tels complexes , le choix de la nature des fils de type B de la surface textile de l'invention est notamment réalisé en fonction de la position de la surface textile dans le complexe (plus ou moins proche de l'extérieur). On choisira de préférence une nature de fil présentant un retrait à une température assez élevée lorsque la surface textile de l'invention est proche de l'extérieur , et une nature de fil présentant un retrait à une température plus basse , lorsque la surface textile de l'invention est proche de l'intérieur. Idéalement , le choix de la nature des fils de type B est réalisé de telle sorte que la rétraction totale des fils de type B ait lieu après la durée nécessaire pour atteindre le seuil de douleur lorsque la personne est en présence d'un flux thermique (seuil d'alerte) et avant la durée nécessaire pour l'apparition de brûlures. Ceci permet d'augmenter le « temps de fuite » que doit permettre un vêtement d'intervention de pompier.

La membrane est de préférence positionnée entre le textile externe et la surface textile de l'invention.

Le textile externe est en matériau ignifugé. Il est destiné à former une face ou paroi qui ne sera pas en contact avec l'utilisateur. Par exemple , le textile ignifugé est de préférence constitué d'un tissu à base de fils de métaphénylène isophtalamide ou de polyamide-imide , avec éventuellement des fils de paraphénylène téréphtalamide, et/ou des fils antistatiques ou autre para-aramide ou fils type PBO ou PBI (polybenzimidazole).

La membrane peut être constituée par un film microporeux ou hydrophile, par exemple à base de polytetrafluoroéthylène , de polyuréthane ignifugé ou de polyester.

Le support éventuel de cette membrane peut être un support textile , tel qu'un tissu ou non-tissé à base de fibres de méta-aramide ou de polyamide-imide, associé par exemple par contre collage à la membrane.

Selon un premier mode de réalisation particulier du complexe de l'invention, ce dernier comprend :
- un textile externe
- une membrane imper-respirante éventuellement associée à un support
- une surface textile telle que décrite ci-dessus
- une doublure de finition (D)

Selon ce mode de réalisation, la surface textile de l'invention joue alors un rôle de barrière thermique , en remplacement du traditionnel feutre aiguilleté. Dans ce cas la nature des fils de type B de la surface textile de l'invention est choisie de telle sorte que leur rétraction ait lieu à des températures relativement basses. Ce mode de réalisation est notamment illustré par l'exemple 4 et la figure 6.

Selon un deuxième mode de réalisation particulier du complexe de l'invention, ce dernier comprend :
- un textile externe
- une surface textile décrite ci-dessus
- une membrane imper-respirante
- éventuellement une barrière thermique (C)
- une doublure de finition (D)
et la surface textile de l'invention est contrecollée sur la membrane.

Le contrecollage est réalisé selon toute méthode connue de l'homme du métier. Selon ce mode de réalisation, la surface textile de l'invention est de préférence positionnée entre la membrane et le textile externe. Ainsi elle joue à la fois un rôle de barrière thermique, mais également un rôle de protection mécanique de la membrane , par exemple de résistance à la coupure de la membrane , élément fragile du complexe . En effet la surface textile de l'invention comprend préférentiellement des fils qui présentent de très bonnes propriétés de résistance mécanique de préférence de type paraaramide ou PBO. Ce mode de réalisation est notamment illustré par l'exemple 3 et la figure 5.

Selon un troisième mode de réalisation particulier du complexe de l'invention, ce dernier comprend :
- un textile externe
- une membrane imper-respirante
- une surface textile décrite ci-dessus
- éventuellement une barrière thermique (C)
- une doublure de finition (D)
et la surface textile est contrecollée sur la membrane et la membrane est contrecollée sur le textile externe.

La disposition des couches dans le complexe , de l'extérieur vers l'intérieur du vêtement , est donc la suivante : ensemble laminé formé par textile externe/membrane imper-respirante/surface textile de l'inventeur, puis éventuellement barrière thermique (C) puis enfin doublure de finition (D)

Le contrecollage est réalisé selon toute méthode connue de l'homme du métier. Selon ce mode de réalisation , la surface de l'invention joue à la fois un rôle de barrière thermique , de renfort mécanique de la membrane et du textile externe grâce aux fils de préférence de type paraaramide ou PBO de la surface de l'invention. Elle permet également d'assurer une bonne résistance à la chaleur de l'ensemble du complexe. Selon ce mode de réalisation, les fils de type B de la surface textile de l'invention sont de préférence des fils présentant une importante force de rétraction et/ou la surface comporte un pourcentage important en poids de ces fils. Ce mode de réalisation est notamment illustré par l'exemple 2 et les figures 3 et 4.

L'ensemble laminé (textile externe/membrane imper-respirante/surface textile de l'invention) selon ce troisième mode de réalisation particulier décrit ci-dessus peut être utilisé comme couche extérieure entrant dans la composition de complexes tels qu'illustrés à la figure 1. Cette couche extérieure présente une fonction de barrière thermique , elle est très thermostable et résistante notamment grâce aux fils de préférence de type paraaramide ou PBO de la surface de l'invention ; elle présente un très bon vieillissement , notamment visuel. Une remarque concernant le dernier avantage du vieillissement : un textile externe de vêtement d'intervention est généralement composé de mélanges contenant des fibres de type para-aramide présentant des problèmes de défauts d'aspect au lavage et une perte de résistance mécanique après exposition aux UV. Dans le type d'ensemble laminé décrit précédemment , le textile externe, grâce au renfort des fils de type para-aramide de la surface de l'invention peut donc se passer de ces matériaux et n'être en fait qu'un textile de « décor ».

Ainsi le textile externe présente alors un bon vieillissement visuel car il ne contient pas de fils de type paraaramide ; et les fils de paraaramide , présents dans la surface de l'invention et donc à l'abri de la lumière , ne perdent pas leurs propriétés de résistance avec le temps.

La surface selon l'invention ainsi que les complexes de l'invention décrits ci-dessus trouvent une application particulièrement avantageuse pour la confection d'un vêtement pour la protection contre les risques liés au feu , par exemple une veste de sapeur-pompier.

### Description sommaire des dessins

L'invention et les avantages qu'elle apporte seront cependant mieux compris grâce aux exemples de surfaces textiles et de complexes conformes à l'invention et qui sont illustrés par les schémas annexés dans lesquels :
La figure 1 illustre , comme indiqué précédemment , un complexe multicouches conventionnel utilisé à ce jour pour la réalisation de vêtements de personnel d'intervention dans des conditions de risques , notamment de vêtements de sapeurs-pompiers.
La figure 2 représente une armure de tissage d'un tissu conforme à l'invention.
La figure 3 est une vue schématique d'un complexe conforme au troisième mode de réalisation particulier de l'invention.
La figure 4 est une vue schématique en perspective de l'évolution d'un complexe conforme au troisième mode de réalisation particulier de l'invention lorsque l'utilisateur se trouve confronté à un changement brutal des conditions opératoires, et plus particulièrement à une augmentation soudaine de chaleur.
La figure 5 est une vue schématique d'un complexe conforme au deuxième mode de réalisation particulier de l'invention.
La figure 6 est une vue schématique, d'un complexe conforme au premier mode de réalisation particulier de l'invention.

### EXEMPLES :

### Exemple 1 : Tissu selon l'invention comprenant des fils de para-aramide et des fils de polyamide-imide.

On réalise un tissu conforme à l'invention, dont l'armure de tissage est illustrée par la figure 2.

Les fils de type A sont des fils de para-aramide (Twaron ® 100% craqué , le titre de ces fils étant égal à Nm 80/2.

Les fils de type B sont des fils de polyamide-imide (Kermel Tech® 100%, le titre de ces fils étant égal à Nm 70/2.

La contexture du tissu est la suivante : en chaîne , 27 fils / cm ; en trame , 22 duites /cm.

L'armure est de type toile , avec une alternance en chaîne de 14 fils de type A et de 2 fils de type B, et en trame de 12 fils de type A et de 2 fils de type B.

La masse surfacique de ce tissu est d'environ 130 g/cm².

### Exemple 2 : Complexe multicouche comprenant le tissu de l'exemple 1.

Un complexe multicouche est construit à partir d'un ensemble laminé EL1 qui consiste en 3 couches laminées décrites ci-dessous et à partir d'une doublure de finition de type (D) décrite ci-dessous.

### Ensemble Laminé EL₁ :

- Couche 1 : textile externe : toile Kermel ®/ fibre antistatique R-Stat®98/2 en poids, masse surfacique 145 g/m², contexture 26 x 22 fils / cm , titre Nm 68/2
- couche 2 : membrane polyuréthane hydrophile
- couche 3 : tissu décrit dans l'exemple 1

Doublure de finition de type (D) : sergé kermel ® / viscose FR® commercialisée par la société Lensing 70/30 en poids , masse surfacique 130 g/m², contexture 42 x 30 fils / cm , titre Nm 60/1.

La figure 3 est une vue schématique du complexe : de haut en bas dans l'ensemble laminé EL1 sont représentés la couche 1, la couche 2 puis la couche 3.

La figure 4 est une vue schématique en perspective de l'évolution du complexe comprenant le tissu conforme à l'invention (support réactif) lorsque l'utilisateur se trouve confronté à un changement brutal des conditions opératoires, et plus particulièrement à une augmentation soudaine de chaleur. Le tissu extérieur sur la figure 4 correspond à la couche 1 , la membrane sur la figure 4 correspond à la couche 2. Lorsque les fils de type B (qui forment un quadrillage sur la figure 4) subissent l'effet de la chaleur , les bords des cellules formées par ceux-ci vont se rapprocher , tandis que la chaleur n'a pas ou peu d'effet sur les fils de type A formant l'intérieur des cellules. Ainsi des cloques en relief vont se former : la capacité isolante de la structure est donc augmentée par piégeage d'air, lorsque le risque thermique est présent , par augmentation soudaine de chaleur par exemple.

Il est à noter que la capacité de rétraction des fils de type B n'est pas contrariée par l'adhésion de la membrane du fait qu'à la température à laquelle intervient cette rétraction, la membrane s'est déjà au moins en partie désagrégée.

### Exemple 3 : Complexe multicouche comprenant le tissu de l'exemple 1

Un complexe multicouche est construit à partir d'un textile externe A, d'un ensemble laminé EL2 qui consiste en 2 couches laminées , et d'une doublure de finition de type (D) , ces éléments étant décrits ci-dessous.

Textile externe = toile rip-stop Kermel HTA ® (64% Kermel ® / 35 % Technora ®/1% fibre antistatique inox en poids), masse surfacique : 205 g/m², contexture 22 x 22 fils / cm , titre Nm 45/2

### Ensemble laminé EL2

- Couche 1 : tissu décrit dans l'exemple 1
- Couche 2 : membrane PTFE expansé , laminée sur la couche 1

Doublure de finition de type (D) : sergé Kermel ®/viscose FR® commercialisée par la société Lensing 70/30 en poids , masse surfacique : 130 g/m², contexture 42 x 30 fils / cm, titre : Nm 60/1.
La figure 5 est une vue schématique du complexe : de haut en bas dans le système B sont représentées la couche 1 puis la couche 2.

### Exemple 4 : Complexe multicouche comprenant le tissu de l'exemple 1

Un complexe multicouche est construit à partir d'un textile externe A , d'une membrane B associée à un support , du tissu conforme à l'invention C, et d'une doublure D de finition de type (D), ces éléments étant décrits ci-dessous.

Textile externe : satin rip-stop Kermel ®/ fibre antistatique 98/2 en poids, masse surfacique : 245 g/m², contexture 36 x 32 fils / cm , titre : Nm 60/2.

Membrane polyuréthane hydrophile laminée sur un support : non tissé Kermel ®/Twaron® 65/35 en poids, de masse surfacique 95 g/m².

### Tissu décrit dans l'exemple 1.

Doublure de finition de type (D) : doublure toile Kermel ®/viscose FR® commercialisée par la société Lenzing 50/50 en poids , masse surfacique : 115 g/m², contexture 30 x 30 fils / cm , titre : 45/1.

La figure 6 est une vue schématique du complexe.

La présente invention n'est pas limitée aux modes de réalisation décrits ci-dessus à titre d'exemples non exhaustifs.

S'agissant de la surface textile , sous forme tissée , l'armure peut être du type sergé notamment lorsqu'on souhaite former les flottés , par exemple des flottés de 3, avec les fils de type B.

S'agissant de la surface textile sous forme tricotée , la configuration des mailles n'est pas très favorable à l'effet recherché pour ce qui concerne les fils de type B , dans la mesure où la rétraction de ces fils se traduira en partie par la déformation de la maille elle-même. Il est donc souhaitable que les fils de type B soient les plus rectilignes possibles , notamment sous forme de trames insérées dans les colonnes de mailles du tricot.

Lorsque la surface textile de l'invention est mise en oeuvre dans un laminé trois couches avec une membrane imper-respirante contrecollée entre ladite surface et un textile externe, se pose le problème de l'étanchéité des coutures lors de la confection du vêtement. Cette étanchéité est réalisée habituellement en appliquant sur la face intérieure , le long de la couture de la colle et une membrane d'étanchéité. Pour que la colle puisse pénétrer à travers la surface textile de l'invention, il faut créer dans ladite surface , au niveau de la couture, une porosité suffisante pour obtenir cette pénétration.

## Revendications

1. Surface textile pour isolation thermique notamment pour la réalisation de vêtements de protection, présentant une fonction de barrière thermique, comprenant des fils de type A thermostables et présentant peu ou pas de retrait sous l'effet de la chaleur , et des fils et/ou des groupements de fils de type B présentant un retrait sous l'effet de la chaleur , **caractérisée en ce que** les fils et/ou groupements de fils de type B sont répartis selon au moins une direction de la surface et séparés au moins en partie par des fils de type A , de manière à ce que la surface forme des cellules en relief sous l'effet de la chaleur et de la rétraction préférentielle des fils et/ou groupements de fils de type B.

2. Surface textile selon la revendication 1 , **caractérisée en ce qu'**elle est tissée, en armure toile ou sergée.

3. Surface textile selon l'une des revendications 1 ou 2 **caractérisée en ce que** des fils de type B forment des flottés, par exemple de 3.

4. Surface textile selon la revendication 1 , **caractérisée en ce qu'**elle est tricotée sur métier chaîne avec trameur et **en ce que** les fils de type B sont des fils de trame.

5. Surface textile selon l'une des revendications 1 à 4, **caractérisée en ce que** les fils de type A sont des fils du type para-aramides ou PBO.

6. Surface textile selon l'une des revendications précédentes , **caractérisée en ce que** les fils de type B sont des fils du type méta-aramides.

7. Surface textile selon l'une des revendications précédentes, **caractérisée en ce qu'**elle comprend au moins 20% en poids de fils de type A , de préférence au moins 60% en poids de fils de type A.

8. Surface textile selon l'une des revendications précédentes , **caractérisée en ce que** les groupements de fils de type B comprennent entre 2 et 10 fils de type B.

9. Surface textile selon l'une des revendications précédentes , **caractérisée en ce que** les fils de type B et/ou les groupements de fils de type B sont séparés par un nombre de fils de type A compris entre 3 et 30, de préférence de 10 à 15.

10. Surface textile selon l'une des revendications précédentes , **caractérisée en ce que** la répartition des fils de type B et/ou des groupements de fils de type B, selon au moins une direction de la surface , est régulière , de préférence ceux-ci étant distants de l'ordre de 5 mm.

11. Surface textile selon l'une des revendications précédentes , **caractérisée en ce que** les fils de type B et/ou les groupements de fils de type B forment un quadrillage , par exemple des carrés ou des rectangles.

12. Surface textile selon l'une des revendications 1 à 10, **caractérisée en ce que** les fils de type B et/ou les groupements de fils de type B sont disposés selon une seule direction.

13. Surface textile selon l'une des revendications 1 à 12, **caractérisée en ce que**, sous l'effet de la chaleur , les cellules développent un relief d'au moins 0,5mm , de préférence de 1 à 3 mm.

14. Complexe multicouche pour vêtement de protection comprenant :
- un textile externe
- une membrane imper-respirante éventuellement associée à un support
- une surface textile selon l'une des revendications 1à 13
- éventuellement une barrière thermique (C)
- éventuellement une doublure de finition (D)

15. Complexe selon la revendication 14, **caractérisé en ce que** la membrane imper-respirante est positionnée entre le textile externe et la surface textile.

16. Complexe selon la revendication 14 , **caractérisé en ce qu'**il comprend :
- un textile externe'
- une surface textile selon l'une des revendications 1 à 13
- une membrane imper-respirante
- éventuellement une barrière thermique (C)
- une doublure de finition (D)
et **en ce que** la surface textile est contrecollée sur la membrane.

17. Complexe selon la revendication 16, **caractérisée en ce que** la surface textile est positionnée entre la membrane et le textile externe.

18. Complexe selon l'une des revendications 14 ou 15, **caractérisé en ce qu'**il comprend :
- un textile externe
- une membrane imper-respirante
- une surface textile selon l'une des revendications 1 à 13
- éventuellement une barrière thermique (C)
- une doublure de finition (D)
**en ce que** la surface textile est contrecollée sur la membrane et la membrane est contrecollée sur le textile externe,
et **en ce que** la disposition des couches dans le complexe , de l'extérieur vers l'intérieur du vêtement, est la suivante : textile externe , membrane imper-respirante, surface textile , éventuellement barrière thermique (C) puis doublure de finition (D).

19. Utilisation du complexe selon la revendication 18 comme couche extérieure d'un complexe multicouches pour vêtement de protection , notamment pour sapeurs-pompiers.

20. Utilisation de la surface textile selon l'une des revendications 1 à 13 et/ou du complexe selon l'une des revendications 14 à 18 pour la réalisation d'un vêtement de protection, notamment pour sapeurs-pompiers.

## Claims

1. A textile surface for thermal insulation, in particular for making protective garments, presenting a thermal barrier function, comprising threads of type A that are temperature-stable presenting little or no shrinkage under the effect of high temperature, and threads and/or groups of threads of type B that shrink under the effect of high temperature, the textile surface being **characterized in that** the threads and/or groups of threads of type B are distributed in at least one direction of the surface and are separated at least in part by threads of type A in such a manner that the surface forms cells in relief under the effects of high temperature and of the preferential shrinking of the threads and/or groups of threads of type B.

2. A textile surface according to claim 1, **characterized in that** it is woven, with a plain weave or a twill weave.

3. A textile surface according to claim 1 or claim 2, **characterized in that** the threads of type B form floats, e.g. floats of 3.

4. A textile surface according to claim 1, **characterized in that** it is knitted on a warp knitting machine with a weft magazine, and **in that** the threads of type B are weft threads.

5. A textile surface according to any of claims 1 to 4, **characterized in that** the threads of type A are threads of para-aramid type or PBO type.

6. A textile surface according to any preceding claim, **characterized in that** the threads of type B are threads of meta-aramid type.

7. A textile surface according to any preceding claim, **characterized in that** it comprises at least 20% by weight of threads of type A, preferably at least 60% by weight of threads of type A.

8. A textile surface according to any preceding claim, **characterized in that** the groups of threads of type B comprise between 2 and 10 threads of type B.

9. A textile surface according to any preceding claim, **characterized in that** the threads of type B and/or the groups of threads of type B are separated by a number of threads of type A lying between 3 and 30, preferably in the range from 10 to 15.

10. A textile surface according to any preceding claim, **characterized in that** the distribution of threads of type B and/or of groups of threads of type B in at least one direction of the surface is regular, the threads or groups preferably being spaced apart by about 5 mm.

11. A textile surface according to any preceding claim, **characterized in that** the threads of type B and/or the groups of threads of type B form checkerwork, e.g. in squares or in rectangles.

12. A textile surface according to any of claims 1 to 10, **characterized in that** the threads of type B and/or groups of threads of type B are disposed in a single direction.

13. A textile surface according to any of claims 1 to 12, **characterized in that**, under the effect of temperature, the cells develop in relief over at least 0.5 mm, preferably over 1 mm to 3 mm.

14. A multilayer structure for a protective garment, the multilayer structure comprising:
• an outer textile;
• a breathing and/or waterproof membrane optionally associated with a support;
• a textile surface according to any of claims 1 to 13;
• optionally a thermal barrier (C);
• optionally a finishing lining (D).

15. A multilayer structure according to claim 14, **characterized in that** the breathing and/or waterproof membrane is positioned between the outer textile and the textile surface.

16. A multilayer structure claim 14, **characterized in that** it comprises:
• an outer textile;
• a textile surface according to any of claims 1 to 13;
• a breathing and/or waterproof membrane;
• optionally a thermal barrier (C);
• a finishing lining (D)
• and **in that** the textile surface is laminated to the membrane.

17. A multilayer structure according to claim 16, **characterized in that** the textile surface is positioned between the membrane and the outer textile.

18. A multilayer structure according to claim 14 or claim 15, **characterized in that** it comprises:
• an outer textile;
• a breathing and/or waterproof membrane;
• a textile surface according to any of claims 1 to 13;
• optionally a thermal barrier (C);
• a finishing lining (D),
**in that** the textile surface is laminated to the membrane and the membrane is laminated to the outer textile;
and **in that** the disposition of the layers in the multilayer structure from the outside towards the inside of the garment is as follows: outer textile; breathing and/or waterproof membrane; textile surface; optionally thermal barrier (C); and finishing lining (D).

19. The use of the multilayer structure according to claim 18 as an outer layer of a multilayer structure for a protective garment, in particular for firefighters.

20. The use of the textile surface according to any of claims 1 to 13 and/or of the multilayer structure according to any of claims 14 to 18 for making a protective garment, in particular for firefighters.

## Patentansprüche

1. Textilfläche zur Wärmeisolierung, vor allem für die Herstellung von Schutzbekleidung, welche eine Wärmebarriere-Funktion hat, Fäden des Typs A aufweist, die thermostabil sind und unter der Wirkung der Wärme wenig oder kaum schrumpfen, sowie Fäden und/oder Gruppierungen von Fäden des Typs B aufweist, die unter der Wirkung der Wärme schrumpfen, **dadurch gekennzeichnet, daß** die Fäden und/oder Gruppierungen von Fäden des Typs B entlang wenigstens einer Richtung der Fläche verteilt und wenigstens teilweise durch Fäden des Typs A getrennt sind, derart, daß die Fläche unter der Wirkung der Wärme und des bevorzugten Schrumpfens der Fäden und/oder Gruppierungen von Fäden des Typs B erhabene Zellen bildet.

2. Textilfläche nach Anspruch 1, **dadurch gekennzeichnet, daß** sie gewebt ist, in Leinwand- oder Köperbindung.

3. Textilfläche nach einem der Ansprüche 1 oder 2, **dadurch gekennzeichnet, daß** Fäden des Typs B Flottierfäden, beispielweise Dreierflottierfäden bilden.

4. Textilfläche nach Anspruch 1, **dadurch gekennzeichnet, daß** sie auf einer Kettenwirkmaschine mit Einschlagvorrichtung gewirkt ist, und daß die Fäden des Typs B Schußfäden sind.

5. Textilfläche nach einem der Ansprüche 1 bis 4, **dadurch gekennzeichnet, daß** die Fäden des Typs A Fäden vom Typ Para-Aramide oder PBO sind.

6. Textilfläche nach einem der vorhergehenden Ansprüche, **dadurch gekennzeichnet, daß** die Fäden des Typs B Fäden vom Typ Meta-Aramide sind.

7. Textilfläche nach einem der vorhergehenden Ansprüche, **dadurch gekennzeichnet, daß** sie wenigstens 20 Gew.-% Fäden des Typs A, vorzugsweise wenigstens 60 Gew.-% Fäden des Typs A aufweist.

8. Textilfläche nach einem der vorhergehenden Ansprüche, **dadurch gekennzeichnet, daß** die Gruppierungen von Fäden des Typs B 2 bis 10 Fäden des Typs B umfassen.

9. Textilfläche nach einem der vorhergehenden Ansprüche, **dadurch gekennzeichnet, daß** die Fäden des Typs B und/oder die Gruppierungen von Fäden des Typs B durch eine Anzahl von Fäden des Typs A getrennt sind, die zwischen 3 und 30, vorzugsweise zwischen 10 und 15 liegt.

10. Textilfläche nach einem der vorhergehenden Ansprüche, **dadurch gekennzeichnet, daß** die Verteilung der Fäden des Typs B und/oder der Gruppierungen von Fäden des Typs B - entlang wenigstens einer Richtung der Fläche - gleichmäßig ist, wobei sie vorzugsweise in der Größenordnung von 5 mm beabstandet sind.

11. Textilfläche nach einem der vorhergehenden Ansprüche, **dadurch gekennzeichnet, daß** die Fäden des Typs B und/oder die Gruppierungen von Fäden des Typs B ein Gitternetz, beispielsweise Quadrate oder Rechtecke bilden.

12. Textilfläche nach einem der Ansprüche 1 bis 10, **dadurch gekennzeichnet, daß** die Fäden des Typs B und/oder die Gruppierungen von Fäden des Typs B entlang einer einzigen Richtung angeordnet sind.

13. Textilfläche nach einem der Ansprüche 1 bis 12, **dadurch gekennzeichnet, daß** unter der Wirkung der Wärme die Zellen eine Erhebung von wenigstens 0,5 mm, vorzugsweise zwischen 1 und 3 mm ausbilden.

14. Mehrlagenkomplex für Schutzbekleidung, umfassend:
- ein äußeres Textil
- eine wasserdichte und atmungsaktive, eventuell einem Träger zugeordnete Membran
- eine Textilfläche nach einem der Ansprüche 1 bis 13
- eventuell eine Wärmebarriere (C)
- eventuell einen abschließenden Futterstoff (D).

15. Komplex nach Anspruch 14, **dadurch gekennzeichnet, daß** die wasserdichte und atmungsaktive Membran zwischen dem äußeren Textil und der Textilfläche angeordnet ist.

16. Komplex nach Anspruch 14, **dadurch gekennzeichnet, daß** er folgendes umfaßt:
- ein äußeres Textil
- eine Textilfläche nach einem der Ansprüche 1 bis 13
- eine wasserdichte und atmungsaktive Membran
- eventuell eine Wärmebarriere (C)
- einen abschließenden Futterstoff (D),
und daß die Textilfläche auf die Membran aufkaschiert ist.

17. Komplex nach Anspruch 16, **dadurch gekennzeichnet, daß** die Textilfläche zwischen der Membran und dem äußeren Textil angeordnet ist.

18. Komplex nach einem der Ansprüche 14 oder 15, **dadurch gekennzeichnet, daß** er folgendes umfaßt:
- ein äußeres Textil
- eine wasserdichte und atmungsaktive Membran
- eine Textilfläche nach einem der Ansprüche 1 bis 13
- eventuell eine Wärmebarriere (C)
- einen abschließenden Futterstoff (D),
und daß die Textilfläche auf die Membran aufkaschiert ist und die Membran auf das äußere Textil aufkaschiert ist,
und daß die Anordnung der Lagen in dem Komplex, von der Außenseite zur Innenseite des Kleidungsstücks, wie folgt aussieht, nämlich äußeres Textil, wasserdichte und atmungsaktive Membran, Textilfläche, eventuell Wärmebarriere (C), dann abschließender Futterstoff (D).

19. Verwendung des Komplexes nach Anspruch 18 als äußere Schicht eines Mehrlagenkomplexes für Schutzbekleidung, insbesondere für Feuerwehrleute.

20. Verwendung der Textilfläche nach einem der Ansprüche 1 bis 13 und/oder des Komplexes nach einem der Ansprüche 14 bis 18 für die Herstellung einer Schutzkleidung, insbesondere für Feuerwehrleute.
